# EUROPÄISCHE PATENTSCHRIFT

(11) **EP 1 381 711 B1**
(45) Veröffentlichungstag und Bekanntmachung des Hinweises auf die Patenterteilung: **06.06.2007**
(21) Anmeldenummer: 01991656.8
(22) Anmeldetag: 19.12.2001
(51) Int. Cl.: C23C 18/12, C23F 15/00, C23G 1/08

(54) **VERFAHREN ZUM VEREDELN VON METALLISCHEN OBERFLÄCHEN ZUR VERMEIDUNG VON THERMISCHEN ANLAUF-FARBEN**
METHOD FOR IMPROVING METAL SURFACES TO PREVENT THERMAL TARNISHING
PROCEDE D'AMELIORATION DES SURFACES METALLIQUES PERMETTANT D'EVITER LE TERNISSEMENT THERMIQUE

(30) Priorität: 19.12.2000 DE 10064134
(43) Veröffentlichungstag der Anmeldung: 21.01.2004
(73) Patentinhaber: BSH Bosch und Siemens Hausgeräte GmbH, 81739 München (DE)
(72) Erfinder: WALTER, Bernhard, 89278 Nersingen (DE); SCHMIDMAYER, Gerhard, 83093 Bad Endorf (DE); SALOMON, Jürgen, 83308 Trostberg (DE); JÖRDENS, Frank, 83278 Traunstein (DE)
(86) Internationale Anmeldenummer: PCT/DE2001/004824
(87) Internationale Veröffentlichungsnummer: WO 2002/050330

(56) Entgegenhaltungen:
- EP-A- 0 798 130
- EP-A- 1 022 357
- DE-A- 19 645 043
- DE-A- 19 714 949
- K. TAKEDA: "Dry cleaning of metal surfaces by a vacuum arc" SURFACE AND COATINGS TECHNOLOGY, Bd. 131, 1. September 2000 (2000-09-01), Seiten 234-238, XP002252499
- PATENT ABSTRACTS OF JAPAN vol. 015, no. 337 (C-0862), 27. August 1991 (1991-08-27) & JP 03 130356 A (MASUZO HAMAMURA), 4. Juni 1991 (1991-06-04)

## Beschreibung

Die vorliegende Erfindung betrifft ein Verfahren, die Vergilbung bzw. Verfärbung von metallischen Oberflächen (z.B. rostfreiem Stahl, Kupfer, Messing und Bronze), die erhöhten Temperaturen ausgesetzt werden, zu verhindern oder wenigstens zu reduzieren.

Übliche rostfreie Stähle wie zum Beispiel die Sorten 1.4301 (Chrom-Nickel-Stahl) und 1.4016 (Chrom-Stahl) korrodieren bei Temperaturen von 200°C - 230°C an Luftatmosphäre. An der Oberfläche bilden sich durch den Einbau von Sauerstoff Oxidschichten, die zu einer für den Anwender oft unerwünschten Verfärbung, zum Beispiel Gelbfärbung (Anlauf-Farben), führen. In diesem Zusammenhang ist insbesondere an solche Haushaltsgeräte zu denken, die auf Grund ihrer Funktion hohen Temperaturen (von z.B. bis 500°C) ausgesetzt werden müssen (z.B. Öfen und Herde, insbesondere Pyrolyseöfen; Einschubteile wie Gitterroste oder Backbleche; Abdeckungen).

Es existieren Verfahren, die Korrosionsbeständigkeit durch Behandlung der Stahl-Oberflächen zu steigern. Zu solchen Verfahren zählen die Glühbehandlungen in inerter Atmosphäre gekoppelt mit Beizvorgängen, wie sie in der japanischen Patentanmeldung (Anmelde-Nr. JP 06079990, offengelegt am 19.04.94) beschrieben sind. Weiterhin läßt sich die Korrosionsbeständigkeit durch elektrolytisches Polieren erhöhen.

Aus der EP 00 101 186.5 (veröffentlicht als EP-A 1 022 357) ist zusätzlich bekannt, dass durch gezielte Oxidations- und Beiz-Vorgänge das Anlaufen von rostfreien Stählen in Folge der im Haushalt üblicher Weise auftretenden Temperaturen bis 350°C unterdrückt werden kann. Ansonsten ist bisher keine Qualität beschrieben, die ohne das Aufbringen einer Schutzschicht thermisch bedingte Verfärbungen bei Temperaturen von über ca. 230°C im Dauergebrauch vermeidet.

Dementsprechend ist ein anderer Ansatz, Anlauf-Farben zu unterdrücken, die Aufbringung von Schutzschichten mittels nasschemischer Verfahren. Hierzu zählen einerseits die Applikation von Wasserglas auf metallische Oberflächen als auch die Aufbringung von Schichten mittels des Sol-Gel-Prozesses (siehe z.B. DE-A 197 14 949, Anmelder: INM). Derartige Schichten wirken als Diffusionssperre für Sauerstoff. Auch um Interferenz-Farben zu vermeiden, werden sie in Dicken über 1 µm eingebrannter Dicke aufgebracht (DE-A 197 14 949). Dünnere Schichten z.B. auf Sol-Gel-Basis führen zu optisch störenden Interferenzen.

Sol-Gel-Prozesse werden insbesondere zur Aufbringung glasartiger Schichten verwendet. Die Technik des Sol-Gel-Prozesses ist dem einschlägigen Fachmann durchaus bekannt und zum Beispiel in Brinker-Scherer, *The Physics and Chemistry of Sol-Gel Processing,* Sol-Gel Science, Academic Press (1990), ausführlich beschrieben. Bei Sol-Gel-Prozessen handelt es sich um Hydrolyse-Kondensations-Reaktionen (z.B. von Silanen wie RₙSiX₄₋ₙ oder ein Gemisch von mehreren solcher Silane, wobei R z.B. Wasserstoff oder ein aliphatischer oder aromatischer Rest und X ein hydrolysierbarer Rest wie Alkoxy oder Phenoxy sein können), bei denen nach vollständigem Wasserentzug des Reaktionsprodukts (chemisch im Sinne der Kondensation; Wasser aus dem Lösungsmittel, sofern vorhanden, liegt noch vor) unter gleichzeitiger Verzweigung und Vernetzung dieses Produkts Strukturen mit beispielsweise Si-O-Bindungen gebildet werden. Die Teilchengröße (Teilchendurchmesser) in den Strukturen ist 100 nm oder weniger. Durch Entzug des Lösungsmittels wird ein Gel (mit erhöhter Viskosität und erhöhtem Vernetzungsgrad) gebildet, das anschließend zum Aerogel getrocknet und schließlich durch weiteres Erhitzen (bei etwa 500°C) zu einer (im Fall der Verwendung von Silanen: glasartigen) Schicht wird, die sowohl Silicium als auch Sauerstoff (in einem stöchiometrischen Verhältnis von etwa 1:2) enthält. Diese glasartigen Schichten auf der Basis von Si und O werden nachfolgend als Si-O-Schichten bezeichnet.

Ein solcher Sol-Gel-Prozess ist für Silane der allgemeinen Formel RₙSiX₄₋ₙ in der DE-A 197 14 949 beschrieben. Die dort beschriebenen glasartigen Schichten verbessern neben dem Korrosions-/Anlaufschutz auch die Möglichkeit der Reinigung und je nach Dicke auch die Kratzempfindlichkeit des Substrats. Sie sind allerdings, vermutlich aufgrund von Schrumpfungsprozessen und Unterschieden bei den Ausdehnungskoeffizienten, bei Schichtdicken von 2 µm und darüber rissempfindlich. Diese Rissempfindlichkeit beruht darauf, dass die so behandelten Schichten bei Temperaturen von über ca. 350°C aufgrund des Ausgasens der organischen Bestandteile ihre Flexibilität verlieren. Außerdem lassen sich kompliziertere Geometrien produktionstechnisch mit diesen Dickentoleranzen nicht beschichten. Werden die Schichten mit geringerer Dicke (unter 1000 nm) aufgetragen, sind sie zwar nicht empfindlich bzgl. der Bildung von Rissen und lassen sich über Verdünnungen auch beherrschbar applizieren, zeigen jedoch Interferenz-Farben, die der Anwender regelmäßig als unerwünscht ansieht.

Auf Grund der Neigung zur Bildung von Rissen sind dickere Sol-Gel-Schichten (Schichtdicke > 2000 nm) auf Oberflächen von rostfreiem Stahl, aber auch auf anderen Metallen wie Kupfer, Messing und Bronze, insbesondere im Fall ihrer Verwendung im Haushalt (Öfen, Herde, etc.), jedoch technisch und praktisch uninteressant, da die Rißbildung zum Funktionsverlust führt.

Die glasartigen Si-O-Schichten benötigen zum Aufbau ihrer Schutzwirkung Temperaturen, die oberhalb der Anlauftemperatur des jeweiligen Metalls, z.B. üblicher rostfreier Stähle (Edelstähle), liegen (die Anlauftemperaturen bewegen sich beim Stahl üblicher Weise um 200 ± 20°C). Mit dem Ausdruck *"Aufbau der Schutzwirkung"* sind einerseits Verdichtungsprozesse der Schicht, wobei die verdichtete Schicht dann als Diffusionsbarriere für Sauerstoff wirkt, andererseits aber auch chemische Reaktionen an der Grenzfläche zum Stahl bzw. Metall/Legierung gemeint, welche den Aufbau von visuell störenden Oxidschichten verhindern.

Entscheidend ist, sofern in sauerstoffhaltiger Atmosphäre (z.B. Luft) gearbeitet wird, dass der Aufbau der Schutzwirkung bei Temperaturen bzw. zu Zeiten erfolgt (ist), unterhalb derer bzw. bevor visuell sichtbare Anlauf Farben auftreten (konnten). Wie im vorhergehenden Absatz festgestellt, ist das ohne weitere Hilfsmittel nicht der Fall. Aus diesem Grunde werden bei Sol-Gel-Prozessen (insbesondere im Fall der Verwendung von Silanen zum Aufbau von Si-O-Schichten) solche Hilfsmittel in Form von Alkalien (als Netzwerkwandler) zugesetzt. Übliche Alkaliquellen sind die in der DE-A 197 14 949 (Spalte 3, letzter Absatz) genannten, insbesondere NaOH, KOH, Mg(OH)₂, Ca(OH)₂. Diese Netzwerkwandler werden in das Si-O-Netzwerk eingebaut und unterbrechen dieses, so dass sich das so modifizierte Si-O-Netzwerk in Abhängigkeit der Konzentration der verwendeten Alkalie(n) mehr oder weniger stark dem Wasserglas nähert. Die Wirkung der Netzwerkwandler besteht u.a. darin, die Verdichtungstemperaturen der Schichten zu .senken. Mit anderen Worten: der Aufbau der Schutzwirkung und damit der Schutz vor Sauerstoff kann bei niedrigeren Temperaturen erzeugt werden, verglichen mit Sol-Gel-Prozessen ohne Verwendung von Netzwerkwandlern. Das wiederum bewirkt, dass die zeitliche bzw. temperaturmäßige Reihenfolge umgedreht wird: die Anlaufschutzschicht kann sich zu Zeiten bzw. bei Temperaturen ausbilden, ehe bzw. unterhalb derer sichtbare Anlauf-Farben auftreten.

Andererseits hat die Verwendung der Netzwerkwandler aber einen wesentlichen Nachteil: sie verringert in der Regel die chemische Beständigkeit der Schichten. Wenn also chemisch besonders beständige (glasartige) Schichten erhalten werden sollen, müssen diese in sauerstofffreier Atmosphäre (z.B. unter Stickstoff oder eventuell auch Argon als Schutzgas) unter Verzicht auf Netzwerkwandler eingebrannt werden. Dies erfordert jedoch wiederum einen relativ hohen Aufwand, der einen Sol-Gel-Prozess unter Schutzgas-Atmosphäre wirtschaftlich wenig interessant macht.

Im Gegensatz zum Einsatz von Silanen bei Sol-Gel-Prozessen werden Sol-Gel-Prozesse auf der Basis von geeigneten Ti-, Zr-, Al- und/oder B-Verbindungen nicht verwendet. Dies unter anderem deshalb, da der Aufbau der Schutzwirkung bei Temperaturen nicht unterhalb der Anlauftemperatur erfolgt, der rostfreie Stahl/das Metall/die Legierung also schon während der Schutzbehandlung vergilbt/anläuft.

Eine Aufgabe, die sich die Erfinder deshalb angesichts des Standes der Technik gestellt haben, bestand darin, ein Verfahren bereit zu stellen, das es ermöglicht, Oberflächen rostfreien Stahls, aber auch von anderen Metallen oder Legierungen wie Kupfer, Messing und Bronze, ohne Verwendung von Netzwerkwandlern zu beschichten und dennoch zu verhindern, dass sich die Anlaufschutzschicht erst zu Zeiten bzw. bei Temperaturen ausbildet, nachdem bzw. oberhalb derer sichtbare Anlauf-Farben bereits aufgetreten sind. Nach Durchführung eines solchen Verfahrens soll der metallische Originaleindruck der Oberfläche erhalten bleiben, auch wenn der Sol-Gel-Prozess auf der Basis von geeigneten Ti-, Zr-, Al- und/oder B-Verbindungen durchgeführt wird.

Eine zweite Aufgabe der Erfinder bestand darin, ein Verfahren bereit zu stellen, das sowohl einen guten Korrosions-/Anlaufschutz des rostfreien Stahls bzw. der anderen Metalle und Legierungen selbst bei Dauereinsatz-Temperaturen bis 450°C, vorzugsweise bis 500°C und sogar bis 550°C, unter gleichzeitigem Erhalt des metallischen Originaleindrucks und der Möglichkeit einer einfachen bzw. verbesserten Reinigung des Substrats, d.h. Metalls bzw. Legierung, gewährleistet und gleichzeitig das Auftreten von Interferenz-Farben bei geringen Schichtdicken bevorzugter Weise verhindert, mindestens aber deutlich verringert. Auf Grund der geringen Schichtdicken ist das Problem, die Rissempfindlichkeit der Beschichtung gering zu halten, gleichfalls gelöst.

Schließlich war eine letzte Aufgabe der Erfinder, ein Verfahren bereit zu stellen, das beide zuvor genannten Aufgaben gleichzeitig in einem Verfahren löst.

Die Erfinder der vorliegenden Anmeldung haben nunmehr herausgefunden, dass es zur Lösung dieser Aufgaben eines Verfahrens mit den folgenden Schritten bedarf:
gegebenenfalls Schritt (i), der eine Behandlung der metallischen Oberfläche vorsieht, um ihre Anlauftemperatur zu erhöhen und damit die erste der oben genannten drei Aufgaben zu lösen;
Schritt (ii), der eine mechanische und/oder chemische Aufrauhung der zu beschichtenden metallischen Oberfläche beinhaltet, um die zweite der oben genannten Aufgaben zu lösen; und schließlich
Schritt (iii), der die Beschichtung der aufgerauhten Oberfläche mittels z.B. eines Sol-Gel-Prozesses umfasst, wobei die Schicht in einer Dicke von weniger als 1000 nm, vorzugsweise 800 um oder weniger, 600 um oder weniger, 500 nm oder weniger, oder 400 nm oder weniger, aufgetragen wird, und das die dritte Aufgabe löst, wenn es Schritt (ii) nachfolgt.

Dabei wird die nach Schritt (iii) erhaltene dünne, transluzente Schicht von 100 nm bis weniger als 1 µm Dicke auf Basis von Si-, Zr-, Ti-, B-, Al- Verbindungen, bevorzugte Weise auf Basis von Si- Verbindungen aufgebracht.

Eine Variante dieses Verfahrens umfasst ebenfalls den fakultativen Schritt (i) sowie daran anschließend den Schritt (ii) gleichzeitig mit dem Beschichtungsschritt (iii) durchzuführen, wobei Schritt (ii) das Einbringen einer Zweitphase darstellt und die Schicht in einer Dicke von weniger als 1000 nm, vorzugsweise 800 nm oder weniger, 600 nm oder weniger, 500 nm oder weniger, oder 400 nm oder weniger, aufgetragen wird.

Somit betrifft ein Aspekt der vorliegenden Erfindung die oben skizzierten Verfahren. Ein weiterer Aspekt der vorliegenden Erfindung betrifft ein Bauteil, also z.B. ein Metallblech aus Chrom-Nickel-Stahl, das einem solchen Verfahren unterzogen worden ist.

Nachfolgend werden die Verfahren näher beschrieben:
Ggf. kann auf Schritt (i) verzichtet werden, ohne dass die Lösung der oben definierten Aufgaben gefährdet würde. Dies kann nämlich dadurch geschehen, dass ein Sonderstahl zur Verwendung ausgewählt wird, der (selbst in Sauerstoff haltiger Atmosphäre) relativ spät anläuft. Beispiele solcher Sonderstähle sind Cronifer 45 bzw. Cronifer 2 von Krupp VDM.

Es versteht sich für den einschlägigen Fachmann von selbst, dass Schritt (i) auch dann nicht nötig ist, wenn das Einbrennen in inerter bzw. nicht-oxidierender Atmosphäre erfolgt (dann ist gemäß Stand der Technik auch kein Netzwerkwandler nötig).
Schritt (i) ist in den übrigen Fällen jedoch unverzichtbar, wenn die gestellte(n) Aufgabe(n) gelöst werden soll(en), Oberflächen frei von Anlauf-Farben zur Verfügung zu stellen, und wenn die zuvor genannten Vorbedingungen nicht erfüllt werden (keine Verwendung von Sonderstahl im Sinne der Ausführung im vorletzten Absatz; keine Netzwerkwandler; kein Arbeiten in nicht-oxidierender Atmosphäre).

Vorzugsweise handelt es sich bei den zu behandelnden metallischen Oberflächen um solche von rostfreien Stählen, insbesondere um Oberflächen der Stahl-Sorten 1.4301 und 1.4016 (Chrom-Nickel- bzw. Chrom-Stahl), die andernfalls, also unbehandelt, bei Arbeitstemperaturen von 200°C und höher an der Luftatmosphäre oxidieren und sich infolgedessen während des Teilschritts (iii) (in Abwesenheit von Netzwerkwandlern) gelb verfärben.

Nach den Erkenntnissen, die die Erfinder der vorliegenden Erfindung gewonnen haben, lassen sich chemisch beständige (weil Netzwerkwandler freie) Sol-Gel-Schichten auf Substrate aufbringen, auch ohne dass sich Anlauf-Farben herausbilden, wenn/weil die Substrate bzw. deren Oberflächen nach dem oben genannten Schritt (i) Anlauftemperaturen aufweisen, die deutlich über 200°C, z.B. bei 250°C, bevorzugter Weise bei 300°C, liegen. Das heisst, entsprechend einer bevorzugten Ausführungsform (α) der vorliegenden Erfindung besteht ein erster Schritt (i) des erfindungsgemäßen Verfahrens in einer Behandlung der metallischen Oberfläche, um ihre Anlauftemperatur zu erhöhen und damit die erste der oben genannten drei Aufgaben zu lösen.

Schritt (i) der bevorzugten Ausführungsform (α) kann durch jedes Verfahren erfolgen, bei dem das Metall einen Anlaufschutz ausbilden kann, ehe es zu einer verfärbenden Oxidschicht kommt. Bevorzugter Weise handelt es sich bei diesem Schritt um das Verfahren, das in der EP-A 1 022 357 beschrieben ist. Vorzugsweise umfaßt Schritt (i) die Schritte, die metallische Oberfläche auf bis zu 550°C zu erhitzen und die erhitzte Oberfläche anschließend mit Mineralsäure zu beizen (wie in der EP-A 1 022 357 beschrieben). Besonders bevorzugt ist es, die Anlauftemperatur der metallischen Oberfläche auf etwa 300°C zu erhöhen, so dass die Anlauftemperatur oberhalb der Temperatur liegt, bei der die Schutzwirkung der z.B. Si-O-Schicht eintritt, denn nach einem solchen Schritt (i) (und dem sich anschließenden Schritt (ii)) kann Schritt (iii) in SauerstoffAtmosphäre unter Verzicht auf Netzwerkwandler durchgeführt werden.

Im Nachfolgenden wird dieser Schritt als "Schritt, die Anlauftemperatur zu erhöhen" oder als "Schritt zur Erhöhung der Anlauftemperatur" bezeichnet. Daran schließen sich dann Schritt (ii), mittels dessen die metallische Oberfläche aufgerauht wird, und Schritt (iii), ein üblicher Beschichtungsprozess, z.B. ein Sol-Gel-Prozess, nacheinander bzw. gleichzeitig, mit dem Ergebnis an, dass der Anlaufschutz des/der so behandelten Metalls/Legierung wie des Stahls, Kupfers, Messings oder Bronze auch bei Temperaturen bis 550°C nicht verloren geht.

Gemäß einer bevorzugten Ausführungsform der vorliegenden Erfindung werden die organischen Bestandteile (z.B. Methyl-, Ethyl-, 1-Propyl-, Isopropyl-Reste; zur Chemie im Allgemeinen und den organischen Resten im Speziellen siehe weiter unten, Seite 9) der Schichten nicht vollständig ausgebrannt. Dann erhält man eine reinigungsfreundliche, gegen Anlaufen beständige Oberfläche niedriger. Oberflächenenergie. Für den Fachmann erfordert es nur geringen Aufwand auszutesten, bei welcher Temperatur das Ausbrennen gemäß dieser bevorzugten Ausführungsform zu erfolgen hat. Ein genauer Temperaturbereich oder sogar Wert lässt sich nicht festlegen, da dieser von zahlreichen, dem Fachmann geläufigen Parametern (z.B. chemisch qualitative und quantitative Zusammensetzung) abhängt. Regelmäßig erfolgt das Ausbrennen bei einer Temperatur, die oberhalb der (späteren) Anwendungstemperaturen liegt. Das heisst, soll das Oberflächen behandelte Metall in einen Herd eingebaut werden, bei dem es einer Temperatur von bis zu 450°C ausgesetzt werden soll, soll das Ausbrennen bei Temperaturen von 450°C oder oberhalb von 450°C, vorzugsweise bei etwa 470, bei etwa 480, bei etwa 490 oder bei etwa 500°C, erfolgen.

Es wurde weiterhin gefunden, dass sich die bei geringen Schichtdicken auftretenden Interferenz-Farben der Schichten durch mechanische und/oder chemische und/oder physikalische Aufrauhung der (Edel-)Stahl-Oberfläche unterdrücken lassen. Physikalische Aufrauhung wird erfindungs gemäß definiert als das (physikalische) Einbringen von Zweitphasen (wie von Licht streuenden Teilchen oder Poren). Beispiele für die verschiedenen Arten der Aufrauhung sind Schleifen oder Strahlen, insbesondere Sand- oder Kugelstrahlen (mechanisch), Ätzen, z.B. mit Säuren wie Phosphor-, Schwefel- oder Salzsäure (chemisch) zur Erzeugung einer Mikrostruktur in der zu behandelnden Oberfläche (im Gegensatz zum Ätzen ist das in der EP-A 1 022 357 beschriebene und erfindungsgemäß als Schritt (i) zu verwendende Beizen ein reiner Reinigungsprozess zum Abtragen der Oxidschicht, ohne in der zu behandelnden (Substrat-) Oberfläche selbst eine Mikrostruktur auszubilden), aber auch der Einbau von Licht streuenden Teilchen und/oder Poren (physikalisch).

Die Poren werden bevorzugter Weise durch mit Luft gefüllte Teilchenzwischenräume erzeugt. Diese Teilchenzwischenräume weiss der Fachmann einzubauen (siehe dazu auch den übernächsten Absatz). Als Licht streuende Teilchen kommen insbesondere TiO₂ und ZrO₂ in Betracht, allgemein alle solchen Teilchen, deren Brechungsindex größer ist als der der jeweiligen Schicht. In jedem Fall liegen die erfindungsgemäß die Interferenzen brechenden Geometrien der mechanischen, chemischen bzw. physikalischen Aufrauhungen in der Größenordnung von 2 - 1000 nm, vorzugsweise in einem Bereich von 15 - 500 nm, in einem Bereich von 40 - 300 nm, in einem Bereich von 50 - 250 nm bzw. in einem Bereich von 100 - 200 nm (Bereichsangaben jeweils bezogen auf den Durchmesser). Dabei sind bevorzugte Bereiche für die chemischen und mechanischen Rauhigkeiten 50 - 1000 nm, insbesondere 200 - 500 nm. Bevorzugte Bereiche für die (Licht streuenden) Teilchen (erste Form der physikalischen Aufrauhung) liegen bei 2 - 30 nm, insbesondere bei 5 - 25 oder 10 - 20 nm (abhängig im Wesentlichen von der Art von Teilchen und von deren Brechungsindex). Dabei sind bevorzugte Bereiche für die Poren (zweite Form der physikalischen Aufrauhung) 2 - 100 nm, insbesondere 5 - 50 nm.

Bei der Verwendung der Licht streuenden Teilchen bzw. Poren in Schritt (ii) zur Verhinderung der Interferenzen muss auf ein bestimmtes Verhältnis zwischen Me (z.B. Si) der Matrix einerseits und Teilchen bzw. Poren andererseits geachtet werden. Wesentlich ist, dass der Volumenanteil von Teilchen/Poren in der gebrannten Schicht 0,05 - 20% beträgt, bevorzugter Weise 0,1 - 15%, besonders bevorzugter Weise aber 1 - 5%.

Dem Fachmann ist es völlig geläufig, Poren oder Licht streuende Teilchen wie auch mechanische oder chemische Rauhigkeiten in die Schichten einzuführen. Dennoch sei das Verfahren für den Fall der Poren und Teilchen grob skizziert. Teilchen lassen sich dadurch einbauen, dass während des Sol-Gel-Prozesses Licht streuende Teilchen zugegeben werden, die schliesslich auf Grund ihres Brechungsindex (der verschieden ist von dem der Matrix, also der Schicht) und geringen Größe von etwa 2 - 30 nm (z.B. 20 nm; angegeben als Teilchendurchmesser) das Auftreten der Interferenz-Farben verhindern oder zumindest deren Intensität deutlich verringern können. Geeignete Teilchen sind z.B. Al₂O₃, TiO₂, ZrO₂ und SiO₂.

Handelt es sich um die einzubauenden Poren zur Vermeidung der Interferenz-Farben, bestehen grundsätzlich drei Optionen, dies zu erreichen. Erstens setzt man während des Sol-Gel-Prozesses ein Treibmittel zu, das spätestens während des Vorgangs des Einbrennens, also während der Umwandlung des Aerogels in die Beschichtung, unter Zurücklassen von Poren entweicht. Oder man senkt die Konzentration der Ausgangssubstanzen für die Hydrolyse-Kondensations-Reaktionen (z.B. der Silane), um auf diese Weise Poren (Luft) in die Matrix einbauen zu können. Oder man steuert den Sol-Gel-Prozess so, dass er ohne Teilchenzusatz durch unvollständige Vernetzung/Verdichtung zu einer Poren haltigen Schicht führt.

Die gemäß der vorliegenden Erfindung aufgetragenen Schichten sind transparent, verändern die metallische Oberfläche in ihrem Aussehen also nicht.

### Zur Chemie des Sol-Gel-Prozesses gemäß der vorliegenden Erfindung

Ausgangsverbindungen für die Hydrolyse und anschließende Kondensation sind erfindungsgemäß Verbindungen der allgemeinen Formel RₙMeX₄₋ₙ, wobei X und R wie in der DE-A 197 14 949 (Spalte 2, Zeilen 18 - 34; Spalte 3, Zeilen 1 - 9) definiert sind, wobei n 0, 1, 2 oder 3 ist, und wobei Me ausgewählt ist aus Si, Al, Zr, B und Ti. Im Fall von Me = Al oder B versteht es sich für den Fachmann, dass die oben genannte Formel wegen der Dreiwertigkeit der Zentralatome A1 und B RₙMeX₃₋ₙ, sein muss. Bevorzugt sind Verbindungen mit Me = Si; mit R = Wasserstoff, Methyl-, Ethyl-, i-Propyl-, n-Propyl-, Vinyl-, Allyl- oder Phenylrest, wobei nicht alle R gleich sein müssen; mit X = OH, Methoxy-, Ethoxy- oder Phenoxyrest oder Hal (F, Cl, Br, I, bevorzugt Cl und Br), wobei nicht alle X gleich sein müssen; und mit n = 0, 1 oder 2. Die organischen Reste R bzw. X haben in der Regel 1 bis 16 Kohlenstoffatome, wobei 1 bis 12, insbesondere 1 bis 8 Kohlenstoffatome bevorzugt sind (für die Arylreste gilt natürlich nur, dass 6 bzw. 10 Kohlenstoffatome bevorzugt sind). Besonders bevorzugt sind Reste mit 1 bis 4 (Alkyl, Alkenyl, Akinyl) bzw. 6 (Aryl) bzw. 7 bis 10 (Aralkyl, Alkaryl) Kohlenstoffatomen.

Besonders bevorzugt sind Verbindungen mit Me = Si; mit R = Wasserstoff, Methyl-, Ethyl-, oder Phenylrest, wobei nicht alle R gleich sein müssen; mit X = OH, Methoxy-, Ethoxy- oder Phenoxyrest, wobei nicht alle X gleich sein müssen; und mit n = 0 oder 1.

Mindestens eine Verbindung der allgemeinen Formel RₙMeX4-n muss eine Verbindung sein, bei der n = 2, 1 oder 0 ist bzw. mindestens eine Verbindung der allgemeinen Formel RₙMeX₃₋ₙ muss eine Verbindung sein, bei der n = 1 oder 0 ist, da ansonsten keine Schichtausbildung möglich ist (bei n = 3 bzw. 2 hat das z.B. Silan/Boran nur einen hydrolysierbaren Rest X und kann folglich nur mit einem Molekül reagieren).

Vorzugsweise werden zwei, drei oder mehr Verbindungen der allgemeinen Formel RₙMeX₄₋ₙ bzw. RₙMeX₃₋ₙ in Kombination eingesetzt, wobei das Verhältnis R:Me (entsprechend n) auf molarer Basis bevorzugter Weise im Durchschnitt bei 0,2 bis 1,5 liegt.

Die Hydrolyse- und Kondensationsreaktionen (Sol-Gel-Prozesse) werden bevorzugter. Weise in einem Lösungsmittel-Gemisch aus Wasser und einem organischen Lösungsmittel wie Methanol, Ethanol, Aceton, Ethylacetat, DMSO oder Dimethylsulfon durchgeführt. Das organische Lösungsmittel kann auch ein Gemisch aus zwei oder mehreren Lösungsmitteln sein. Die genannten und erfindungsgemäß brauchbaren Lösungsmittel sind alle mit Wasser mischbar, so dass die Hydrolyse ohne Phasentrennung ablaufen kann.

Die Beschichtung(szusammensetzung) kann auf verschiedene bekannte Weisen auf die metallischen Oberflächen aufgetragen werden: durch Tauchen, Schleudern, Sprühen, Fluten oder Einreiben; die metallische Oberfläche in das Bad der z.B. Silane einzutauchen, ist ein bevorzugtes Verfahren.

Die Dicke, mit der die Schichten erfindungsgemäß aufgetragen werden, liegen in einem Bereich von 100 bis unter 1000 nm, bevorzugter Weise in einem Bereich von 200 bis 850 nm, besonders bevorzugter Weise in einem Bereich von 300 bis 750 nm, ganz besonders bevorzugter Weise bei 350 bis 600 nm. Aber auch Schichtdicken von 100 bis 300 nm, besser 100 bis 200 nm, sind bevorzugt im Sinne der vorliegenden Erfindung.

### Beispiel

Nach dem in der EP-A 1 022 357 beschriebenen Verfahren gebeizter (Schritt (i)) und anschließend Kugel gestrahlter (Schritt (ii)) Chrom-Stahl 1.4016 (ohne Anlauf-Farben) wurde mit einer 5%igen Lösung von Dynasil GH 02 (die Dynasil-Lösung basiert laut Angabe des Herstellers, der Degussa Hüls, auf hydrolysierten und teilkondensierten Silanen) in 1-Butanol tauchbeschichtet, getrocknet und bei 550°C eingebrannt. Der Stahl lief nach der Behandlung auch bei einer Temperatur von 500°C (10 h Haltezeit) nicht an. Es wurden keine Interferenz-Farben beobachtet.

## Patentansprüche

1. Verfahren zum Beschichten von metallischen Oberflächen von Öfen, Herden und deren Einschubteile sowie Abdeckungen, ausgenommen lithographischen ausgenommen lithographischen Platten, **dadurch gekennzeichnet, dass** das Verfahren entweder, in dieser Reihenfolge,
(a) einen Schritt (ii), der eine mechanische und/oder chemische Aufrauhung der zu beschichtenden metallischen Oberfläche beinhaltet, und
(b) einen Schritt (iii), der die Beschichtung der aufgerauhten Oberfläche beinhaltet, wobei die Schicht in einer Dicke von 100 nm bis weniger als 1 µm aufgetragen wird, oder
(c) das Einbringen einer Zweitphase als Schritt (ii) gleichzeitig mit dem Beschichtungsschritt (iii), wobei die Schicht in einer Dicke von 100 nm bis weniger als 1 µm aufgetragen wird,
umfaßt, und
(d) die nach Schritt (iii) erhaltene dünne, transluzente Schicht von 100 nm bis weniger als 1 µm Dicke auf Basis von Si-, Zr-, Ti-, B-, Al-Verbindungen, bevorzugter Weise auf Basis von Si-Verbindungen, aufgebracht wird.

2. Das Verfahren nach Anspruch 1, **dadurch gekennzeichnet, dass** das Einbringen der Zweitphase durch den Einbau von Licht streuenden Teilchen, insbesondere TiO₂, Al₂O₃, ZrO₂ und/oder SiO₂, erfolgt.

3. Das Verfahren nach Anspruch 2, **dadurch gekennzeichnet, dass** die Geometrien der mechanischen und chemischen Aufrauhung in einer Größenordnung von 50 - 1000 nm bzw. 200 - 500 nm, und dass die Geometrie für das Einbringen der Zweitphase physikalische Aufrauhung im Bereich von 2 - -100 nm, insbesondere 5 - 50, 2 - 30,5 - 25 oder 10 - 20 nm liegt.

4. Das Verfahren nach einem der vorhergehenden Ansprüche, **dadurch gekennzeichnet, dass** die zu beschichtende metallische Oberfläche eine Stahl-Oberfläche, bevorzugter Weise eine Chrom und/oder Nickel enthaltende Oberfläche ist.

5. Das Verfahren nach einem der vorhergehenden Ansprüche, **dadurch gekennzeichnet, dass** die Beschichtung in einer Dicke aufgetragen wird, die in einem Bereich von 200 bis 850 nm, bevorzugter Weise in einem Bereich von 300 bis 750 nm und besonders bevorzugter Weise in einem Bereich von 350 bis 600 nm liegt.

6. Das Verfahren nach einem der vorhergehenden Ansprüche, **dadurch gekennzeichnet, dass** den Schritten (ii) und (iii) ein Schritt (i) vorangeht, der eine Behandlung der metallischen Oberfläche vorsieht, um die Anlauftemperatur dieser metallischen Oberfläche auf etwa 300°C zu erhöhen, so dass die Anlauftemperatur oberhalb der Temperatur liegt, bei der die Schutzwirkung der z.B. Si-O-Schicht eintritt.

7. Das Verfahren nach Anspruch 6, **dadurch gekennzeichnet, dass** Schritt (i) die Schritte umfaßt, die metallische Oberfläche auf bis zu 550°C zu erhitzen und die erhitzte Oberfläche anschließend in Mineralsäure zu beizen.

8. Das Verfahren nach Anspruch 6 oder 7, **dadurch gekennzeichnet, dass** die Beschichtung in Schritt (iii) nasschemisch, vorzugsweise mittels eines Sol-Gel-Prozesses erfolgt.

9. Das Verfahren nach einem der vorhergehenden Ansprüche, **dadurch gekennzeichnet, dass** als Ausgangsverbindungen in Schritt (iii), insbesondere für den Sol-Gel-Prozess, Verbindungen der allgemeinen Formel RₙMeX₄₋ₙ bzw. RₙMeX₃₋ₙ, wobei X hydrolysierbare Gruppen oder Hydroxylgruppen, wobei R Wasserstoff, Alkyl-, Alkenyl- und Alkinylgruppen mit bis zu 12 C-Atomen und Aryl-, Aralkyl- und Alkarylgruppen mit 6 bis 10 C-Atomen und n 0, 1 oder 2 sind, mit der Maßgabe, dass mindestens eine Verbindung mit n=1 oder 2 verwendet wird, und wobei Me ausgewählt ist aus Si, Al, Zr, B und Ti, verwendet werden.

10. Bauteile, behandelt mittels des Verfahrens nach einem der vorhergehenden Ansprüche.

## Claims

1. Method of coating metallic surfaces of ovens, cookers and the insert parts as well as coverings thereof, excluding lithographic plates, **characterised in that** the method comprises either, in this sequence,
(a) a step (ii), which includes a mechanical and/or chemical roughening of the metallic surface to be coated, and
(b) a step (iii), which includes coating of the roughened surface, wherein the coating is applied in a thickness of 100 nm to less than 1 micron, or
(c) the introduction of a second phase as step (ii) simultaneously with the coating step (iii), wherein the coating is applied in a thickness of 100 nm to less than 1 micron, and
(d) the thin, translucent coating, which is obtained after step (iii), of 100 nm to less than 1 micron thickness on the basis of Si, Zi, Pi, B, Al compounds, in preferred manner is applied on the basis of Si compounds.

2. The method according to claim 1, **characterised in that** the introduction of the second phase is carried out by inclusion of light-dispersing particles, particularly TiO₂, Al₂O₃, ZiO₂ and/or SiO₂.

3. The method according to claim 2, **characterised in that** the geometry of the mechanical and chemical roughening lies in an order of magnitude of 50 - 1000 nm or 200 - 500 nm and that the geometry for introduction of the second phase of physical roughening lies in the range of 2 - 100 nm, particularly 5 - 50, 2 - 30, 5 - 25 or 10 - 20 nm.

4. The method according to one of the preceding claims, **characterised in that** the metallic surface to be coated is a steel surface, in preferred manner a surface containing chromium and/or nickel.

5. The method according to one of the preceding claims, **characterised in that** the coating is applied in a thickness which lies in a range of 200 to 850 nm, in preferred manner in a range of 300 to 750 nm and in particularly preferred manner in a range of 350 to 600 nm.

6. The method according to one of the preceding claims, **characterised in that** preceding the steps (iii) and (iii) is a step (i) which provides a treatment of the metallic surface in order to increase the tarnishing temperature of this metallic surface to approximately 300° C so that the tarnishing temperature lies above the temperature at which the protective effect of, for example, the Si-O coating occurs.

7. The method according to claim 6, **characterised in that** the step (i) comprises the steps of heating the metallic surface up to 550° C and subsequently pickling the heated surface in mineral acid.

8. The method according to claim 6 or 7, **characterised in that** the coating is carried out in step (iii) in a wet-chemical manner, preferably by means of a sol-gel process.

9. The method according to one of the preceding claims, **characterised in that** as starting compounds in step (iii), particularly for the sol-gel process, use is made of compounds of the general formula RₙMeX₄₋ₙ or RₙMeX₃₋ₙ, wherein X is hydrolysable groups or hydroxyl groups, wherein R is hydrogen, alkyl, alkenyl and alkinyl groups with up to 12 carbon atoms and aryl, aralkyl and alkaryl groups with 6 to 10 carbon atoms and n is 0, 1 or 2, with the proviso that at least one compound with n = 1 or 2 is used and wherein Me is selected from Si, Al, Zr, B and Ti.

10. Components treated by means of the method according to one of the preceding claims.

## Revendications

1. Procédé de revêtement de surfaces métalliques de fours, de cuisinières et de leurs pièces d'insertion et recouvrements, à l'exception des plaques lithographiques, **caractérisé en ce que** le procédé comprend dans cet ordre, soit
(a) une étape (ii) qui comporte une rugosification mécanique et/ou chimique de la surface métallique à revêtir et
(b) une étape (iii) qui comporte le revêtement de la surface rugosifiée, la couche étant appliquée en une épaisseur comprise entre 100 nm et moins de 1 µm, ou
(c) l'introduction d'une phase secondaire comme étape (ii) en même temps que l'étape de revêtement (iii), la couche étant appliquée en une épaisseur comprise entre 100 nm et moins de 1 µm, et
(d) **en ce que** la fine couche translucide de 100 nm à moins de 1 µm d'épaisseur obtenue après l'étape (iii) est appliquée sur la base de composés de Si, Zr, Ti, B, Al, de manière préférentielle sur la base de composés de Si.

2. Procédé selon la revendication 1, **caractérisé en ce que** l'introduction de la phase secondaire s'effectue par l'incorporation de particules dispersant la lumière, en particulier Ti0₂, Al₂O₃, ZrO₂ et/ou SiO₂.

3. Procédé selon la revendication 2, **caractérisé en ce que** les géométries de la rugosification mécanique et chimique sont respectivement de l'ordre de 50 à 1000 nm et de 200 à 500 nm et **en ce que** la géométrie pour l'introduction de la phase secondaire, la rugosification physique, se situe entre 2 et 100 nm, en particulier entre 5 et 50, 2 et 30, 5 et 25 ou 10 et 20 nm.

4. Procédé selon l'une des revendications précédentes, **caractérisé en ce que** la surface métallique à revêtir est une surface d'acier, de manière préférentielle une surface contenant du chrome et/ou du nickel.

5. Procédé selon l'une des revendications précédentes, **caractérisé en ce que** le revêtement est appliqué en une épaisseur comprise dans la plage de 200 à 850 nm, de manière préférentielle dans la plage de 300 à 750 nm et de manière particulièrement préférentielle dans la plage de 350 à 600 nm.

6. Procédé selon l'une des revendications précédentes, **caractérisé en ce que** les étapes (ii) et (iii) sont précédées d'une étape (i) qui prévoit un traitement de la surface métallique dans le but d'augmenter la température de ternissement à environ 300°C de manière que la température de ternissement soit supérieure à la température à laquelle intervient l'effet protecteur par exemple de la couche Si-O.

7. Procédé selon la revendication 6, **caractérisé en ce que** l'étape (i) comprend les étapes consistant à chauffer la surface métallique jusqu'à 550°C puis à décaper la surface chauffée dans de l'acide minéral.

8. Procédé selon la revendication 6 ou 7, **caractérisé en ce que** le revêtement est effectué à l'étape (iii) par voie chimique humide, de préférence au moyen d'un processus sol-gel.

9. Procédé selon l'une des revendications précédentes, **caractérisé en ce que** l'on utilise comme composés de départ à l'étape (iii), notamment pour le processus sol-gel, des composés de formule générale RₙMeX₄₋ₙ resp. RₙMeX₃₋ₙ, X étant des groupes hydrolysables ou hydroxyles, R étant de l'hydrogène, des groupes alkyles, alcényles, alcinyles présentant jusqu'à 12 atomes de carbone ou des groupes aryles, aralkyles et alkaryles présentant 6 à 10 atomes de carbone et n étant 0, 1 ou 2, avec la consigne d'utiliser au moins un composé avec n=1 ou 2, Me étant choisi parmi Si, Al, Zr, B et Ti.

10. Pièces traitées au moyen du procédé selon l'une des revendications précédentes.
